# EUROPÄISCHE PATENTSCHRIFT

(11) **EP 0 990 711 B1**
(45) Veröffentlichungstag und Bekanntmachung des Hinweises auf die Patenterteilung: **09.07.2003**
(21) Anmeldenummer: 99117877.3
(22) Anmeldetag: 10.09.1999
(51) Int. Cl.: C23C 4/02, B24C 1/00

(54) **Bearbeitung von mittels thermischen Spritzens zu beschichtender Oberflächen**
Treatment of surfaces before thermally spray coating them
Traitement de surfaces avant leur revêtement par projection thermique

(30) Priorität: 29.09.1998 DE 19844668
(43) Veröffentlichungstag der Anmeldung: 05.04.2000
(73) Patentinhaber: Linde AG, 65189 Wiesbaden (DE)
(72) Erfinder: Heinrich, Peter, Dipl.-Ing., 82110 Germering (DE)
(74) Vertreter: Kasseckert, Rainer

(56) Entgegenhaltungen:
- EP-A- 0 316 264
- EP-A- 0 375 914
- WO-A-93/24275
- WO-A-97/20961
- WO-A-98/58768
- DE-A- 3 830 132
- DE-A- 19 639 437
- DE-C- 19 636 305
- US-A- 4 924 643
- PATENT ABSTRACTS OF JAPAN vol. 008, no. 002 (M-266), 7. Januar 1984 (1984-01-07) & JP 58 165962 A (ISHIKAWAJIMA HARIMA JUKOGYO KK), 1. Oktober 1983 (1983-10-01)
- PATENT ABSTRACTS OF JAPAN vol. 014, no. 215 (C-0716), 8. Mai 1990 (1990-05-08) & JP 02 050947 A (YAMADA KINZOKU BOSHOKU KK), 20. Februar 1990 (1990-02-20)

## Beschreibung

Die Erfindung betrifft ein Verfahren zur Bearbeitung einer Oberfläche eines Substrates im Zusammenhang mit dem Beschichten der Substratoberfläche mit einer Spritzschicht mittels eines thermischen Spritzverfahrens, wobei die Substratoberfläche bei einer Vorbehandlung vor dem Beschichten der Substratoberfläche mit der Spritzschicht aufgerauht wird, sowie eine Vorrichtung zur Bearbeitung einer Oberfläche eines Substrates im Zusammenhang mit dem Beschichten der Substratoberfläche mit einer Spritzschicht mittels eines thermischen Spritzverfahrens umfassend Mittel zur Vorbehandlung der Substratoberfläche durch Aufrauhen vor dem Beschichten der Substratoberfläche mit der Spritzschicht, wobei die Mittel zur Vorbehandlung eine Strahlanlage mit Beschleunigungsmitteln zur Beschleunigung der Strahlmittel auf die Substratoberfläche enthalten.

Das thermische Spritzen umfaßt Verfahren, bei denen Spritzzusätze innerhalb oder außerhalb von Spritzgeräten an-, auf- oder abgeschmolzen und auf vorbereitete Oberflächen aufgeschleudert werden. Die Oberflächen werden dabei nicht aufgeschmolzen.

Das thermische Spritzen zum Beschichten von Oberflächen kennt als Verfahrensvarianten das autogene Flammspritzen oder das Hochgeschwindigkeits-Flammspritzen, das Lichtbogenspritzen, das Plasmaspritzen, das Detonationsspritzen und das Laserspritzen.

Thermische Spritzverfahren sind in allgemeiner Form beispielsweise in
- *Übersicht und Einführung in das "Thermische Spritzen*", Peter Heinrich, Linde-Berichte aus Technik und Wissenschaft, 52/1982, Seiten 29 bis 37.
oder
- *Thermisches Spritzen - Fakten und Stand der Technik,* Peter Heinnch, Jahrbuch Oberflächentechnik 1992, Band 48, 1991, Seiten 304 bis 327. Metall-Verlag GmbH,
beschrieben.

Weitere Details zum thermischen Spritzen sind beispielsweise der europäischen Norm EN 657 zu entnehmen.

Thermische Spritzverfahren zeichnen sich im wesentlichen dadurch aus, daß sie gleichmäßig aufgetragene Beschichtungen ermöglichen. Durch thermische Spritzverfahren aufgetragene Beschichtungen können durch Variation der Spritzmaterialien an unterschiedliche Anforderungen angepaßt werden. Die Spritzmaterialien können dabei in Form von Drähten, Stäben oder als Pulver verarbeitet werden. Beim thermischen Spritzen kann zusätzlich eine thermische Nachbehandlung vorgesehen sein.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens mit Pulver. Dieses Verfahren ist beispielsweise in der europäischen Patentschrift EP 0 484 533 B1 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Zusatzwerkstoffpulverpartikel (EP 0 484 533 B1). Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber in der Regel lediglich auf Temperaturen unterhalb des Schmelzpunktes der Pulverpartikel des Zusatzwerkstoffes.

Beim thermischen Spritzen kann insbesondere bei den hochenergetischen Spritzverfahren wie dem Hochgeschwindigkeits-Flammspritzen, dem Plasmaspritzen oder dem Kaltgasspritzen eine Kühlung erfolgen. Dazu kann beispielsweise Kohlendioxid, insbesondere in Form von CO₂-Schnee, verwendet werden. Ein derartiges Verfahren ist beispielsweise aus der europäischen Patentschrift EP 0 546 359 B1
- oder aus dem Firmenprospekt der LINDE AG, Werksgruppe Technische Gase, "LINSPRAY" - Thermisches Spritzen Dosiertes Kühlen mit CO₂", Publikationsnummer 8542/1, Druckauflage 04/92,
oder
- aus "Praktische Erfahrungen mit der Kühlung beim thermischen Spritzen", S. Werner, P. Heinrich, W. Schmidtke und R. Schüfer, DVS-Berichte Band 152, 1993, Seiten 45 bis 46,
bekannt.

Das oben angesprochene Vorbereiten der zu beschichtenden Oberfläche des Substrats vor dem thermischen Spritzen umfaßt eine Aufrauhen der Substratoberfläche. In der Regel wird dieses Aufrauhen durch Strahlen vor dem thermischen Spritzen mit Strahlmitteln bewerkstelligt. Als Strahlmittel werden dazu üblicherweise Korund oder Strahlkies eingesetzt. Durch das Aufrauhen wird die Substratoberfläche "aktiviert". Dadurch wird das Verklammern - der Haupthaftmechanismus zwischen Schicht und Substratwerkstoff - erst ermöglicht.

Das Aufrauhen kann auch mittels Rauhdrehen oder Rauhschleifen erreicht werden. Dabei tritt allerdings eine relativ hohe Fehlerrate auf, weshalb auf das Rauhdrehen oder Rauhschleifen lediglich in Grenzfällen zurückgegriffen wird.

Aber auch beim Strahlen mit den bekannten Strahlmitteln wie Korund oder Strahlkies treten Nachteile auf. Diese Nachteile hängen in erster Linie damit zusammen, daß die genannten Strahlmittel zu Rückständen führen. Diese Rückstände erschweren und verteuern die Bearbeitung. Es besteht aber vor allem die Gefahr, daß durch Rückstände in der Grenzfläche zwischen Substratwerkstoff und Spritzschicht die Haftung vermindert wird. Die haftmindernde Wirkung der Rückstände führt insbesondere zu einer reduzierten Haftzugfestigkeit. Abgesehen davon kann das Strahlen mit Korund oder Strahlkies auch bei empfindlichen Substraten, beispielsweise aus der Medizinoder Luft- und Raumfahrttechnik, nur in beschränktem Maße eingesetzt werden.

Der Erfindung liegt daher die Aufgabe zugrunde, ein Verfahren und eine Vorrichtung der eingangs genannten Art weiterzubilden, welche eine besonders günstige Vorbehandlung der Substratoberfläche mit sich bringt. Dabei sollten die oben aufgezählten Nachteile möglichst vermieden oder verringert werden. Insbesondere sollte die Strahlmittelentsorgung vereinfacht werden und eine vielseitige Einsetzbarkeit auch bei empfindlichen und kritischen Substraten ermöglicht werden

Diese Aufgabe wird erfindungsgemäß für das Verfahren dadurch gelöst, daß die Vorbehandlung ein Strahlen der zu beschichtenden Substratoberfläche mittels eines Strahlmittels umfaßt, welches ein oder mehrere mittels Kälte verfestigter Fluide in festem Aggregatzustand enthält.

Die Aufgabe wird erfindungsgemäß für die Vorrichtung dadurch gelöst, daß die Vorrichtung Mittel zum Strahlen eines Strahlmittels auf die zu beschichtende Substratoberfläche umfaßt, welches ein oder mehrere mittels Kälte verfestigter Fluide in festem Aggregatzustand enthält, und wobei die Mittel zur Vorbehandlung der Substratoberfläche Teil einer Anlage zum Beschichten der Substratoberfläche mit einer Spritzschicht mittels eines thermischen Spritzverfahrens sind.

Die aus mittels Kälte verfestigten Fluiden bestehenden können unter Normalbedingungen in gasförmigem oder flüssigem Aggregatzustand vorliegen. Die Strahlmittel können dabei beispielsweise aus verfestigtem Kohlendioxid (Trockeneis) oder auch aus Wassereis bestehen. Durch geeignete Wahl der Verfahrensparameter wie Geschwindigkeit und Größe der Strahlmittel kann die erwünschte Abrasivität erreicht und eingestellt werden. Für den einschlägigen Fachmann ergibt sich die Wahl der Parameter je nach verwendeten Material des Strahlmittels anhand seines allgemeinen Fachwissens, gegebenenfalls auch in Verbindung mit der Durchführung von entsprechenden naheliegenden Versuchen. Selbstverständlich hat auch das Material des Substrates auf die Parameterwahl Einfluß. Es ist zu beachten, daß die Rauhigkeit für hochenergetische Spritzverfahren wie dem Hochgeschwindigkeits-Flammspritzen, dem Plasmaspritzen oder dem Kaltgasspritzen nicht so hoch ausfallen muß wie bei den niederenergetischen Spritzverfahren.

Besondere Vorteile sind mit der Erfindung zu erzielen, wenn daß das Strahlmittel Kohlendioxid in festem Aggregatzustand enthält. Insbesondere verfestigtes Kohlendioxid bietet aufgrund seiner physikalischen Eigenschaften wesentliche Vorteile bei der Verwendung als Strahlmittel zur Vorbehandlung von zu beschichtenden Oberflächen: Kohlendioxid in festem Aggregatzustand (Trockeneis) besitzt eine Temperatur von etwa -78 °C. Bei Erwärmung sublimiert Kohlendioxid. Bei der Sublimation des Kohlendioxids tritt eine explosionsartige Volumenvergrößerung etwa um den Faktor 600 auf, was die Behandlung wirksam unterstützt. Die Bearbeitung mit Kohlendioxid in festem Aggregatzustand verläuft rückstandsfrei, da das sublimierte gasförmige Kohlen dioxiol problemlos entweichen kann. Eine Strahlmittelaufbereitung oder Strahlmittelentsorgung ist daher nicht erforderlich. Vorteilhaferweise wird festes Kohlendioxid in Form von CO₂-Blockeisraspelkorn und/oder bevorzugt CO₂-Pellets eingesetzt.

In Ausgestaltung der Erfindung erfolgt das Strahlen mittels Strahlmitteln in festem Aggregatzustand unmittelbar vor dem Beschichten durch thermisches Spritzen.

Das Strahlen mittels Strahlmitteln in festem Aggregatzustand aus unter Einwirkung von Kälte verfestigter Fluide unmittelbar vor dem Beschichten durch thermisches Spritzen kann neben der Vorbehandlung zur Herstellung einer aktivierten Oberfläche mit der erforderlichen Rauhigkeit auch eine Kühlung der Substratoberfläche bewirken. In diesem Fall erfüllt das Strahlmittel eine Doppelfunktion: Einerseits dient es als Strahlmittel für die Herstellung der Rauhigkeit und andererseits als Kühlmittel für die Kühlung der Substratoberfläche. Es ist sogar möglich, daß die Substratoberfläche durch das Strahlen mittels Strahlmitteln auf eine vorgegebene Temperatur abgekühlt wird.

Die Kühlung der Substratoberfläche kann dadurch bewerkstelligt werden, daß die gewünschte Kühlung direkt durch das Strahlen mit festem Kohlendioxid erreicht wird. Es ist aber auch möglich, daß die Kälte des sublimierten gasförmigen Kohlendioxids zur weiteren Kühlung ausgenutzt wird.

Die zusätzliche Kühlung durch das sublimierte gasförmige Kohlendioxid kann dadurch gesteigert werden, daß Hilfsmittel an die Strahlanlage angekoppelt sind, welche ein ungewollt rasches Abziehen des sublimierten gasförmigen Kohlendioxids verhindern und ein unkontrolliertes Entweichen des gegebenenfalls noch relativ kalten gasförmigen Kohlendioxids unterbinden. Diese Hilfsmittel können beispielsweise einen Tunnel, einen Schacht, ein Drehrohr oder dergleichen enthalten.

Das erfindungsgemäße Strahlen mittels Strahlmitteln in festem Aggregatzustand zum Aufrauhen der Substratoberfläche kann neben oder anstatt der Kühlung eine weitere Funktion übernehmen: Das Strahlen kann nämlich außer dem Aufrauhen auch eine. Reinigung der Substratoberfläche bewirken. Hierbei eignen sich insbesondere CO₂-Pellets.

In Weiterbildung der Erfindung kann nach dem Beschichten der Oberfläche des Substrates mit einer Spritzschicht mittels eines thermischen Spritzverfahrens durch Strahlen mittels Strahlmitteln ein Nachverdichten der Spritzschicht erfolgen. Auf diese Weise läßt sich die Qualität der Spritzschicht merklich verbessern. Als Strahlmittel für das Nachverdichten der Substratoberfläche können alle für diesen Zweck bekannten Strahlmittel eingesetzt werden. Beispielsweise werden dafür Stahlkugeln benutzt. Es können aber auch als Strahlmittel für das Nachverdichten der Substratoberfläche Strahlmittel verwendet werden, die ein oder mehrere mittels Kälte verfestigter Fluide in festem Aggregatzustand enthalten. Insbesondere können die Strahlmittel für das Nachverdichten der Substratoberfläche Kohlendioxid in festem Aggregatzustand umfassen.

Die Vorrichtung zur Bearbeitung der Substratoberfläche kann neben den Mitteln zum Strahlen für die Vorbehandlung Mittel zum Kühlen, zum Reinigen und/oder zum Nachverdichten der Substratoberfläche aufweisen. Die Mittel zum Strahlen für die Vorbehandlung können dabei unterschiedlich oder bevorzugt gleich zu den Mitteln zum Strahlen für das Nachverdichten der Substratoberfläche sein.

In Ausgestaltung der Erfindung weist das Kohlendioxid in festem Aggregatzustand eine mittlere Größe von 10 µm bis 10 mm, vorzugsweise von 50 µm bis 5 mm und besonders bevorzugt von 1,5 mm bis 2.5 mm auf.

Die Strahlanlagen insbesondere zum Strahlreinigen mit verfestigten Strahlmitteln wie beispielsweise mit CO₂-Pellets arbeiten nach dem Druckstrahl- oder Saugstrahlverfahren. Die Strahlanlage kann eine Schleuderradanlage, eine Druckstrahlanlage oder einen Inline-Pelletierer umfassen. In einer Druckstrahlanlage werden die festen CO₂-Strahlteilchen in der Regel aus einem Vorratsbehälter in einen Gasstrom eindosiert, mit dem Gasstrom zu einer Strahldüse gefördert und über die Strahldüse auf die zu behandelnden Gußteile geleitet. Die Strahldüse ist dabei in der Regel in einer Strahlpistole eingebaut. Der Begriff "Strahldüse" ist dabei in weiterem Sinne zu verstehen, so daß hiervon auch beispielsweise ein offenes Rohr umfaßt ist Bei einem Inline-Pelletierer werden CO₂-Pellets vor Ort erzeugt und auf die zu behandelnden Substratoberfläche beschleunigt.

Die Erfindung birgt die zusätzlichen Vorteile der Umweltfreundlichkeit und der guten Integrierbarkeit in automatisierte Prozesse.

## Patentansprüche

1. Verfahren zur Bearbeitung einer Oberfläche eines Substrates im Zusammenhang mit dem Beschichten der Substratoberfläche mit einer Spritzschicht mittels eines thermischen Spritzverfahrens, wobei die Substratoberfläche bei einer Vorbehandlung vor dem Beschichten der Substratoberfläche mit der Spritzschicht aufgerauht wird, **dadurch gekennzeichnet, daß** die Vorbehandlung ein Strahlen der zu beschichtenden Substratoberfläche mittels eines Strahlmittels umfaßt, welches ein oder mehrere mittels Kälte verfestigter Fluide in festem Aggregatzustand enthält.

2. Verfahren nach Anspruch 1, **dadurch gekennzeichnet, daß** das Strahlmittel Kohlendioxid in festem Aggregatzustand enthält.

3. Verfahren nach Anspruch 2, **dadurch gekennzeichnet, daß** festes Kohlendioxid in Form von CO₂-Pellets und/oder CO₂-Blockeisraspelkorn eingesetzt wird.

4. Verfahren nach einem der Ansprüche 1 bis 3, **dadurch gekennzeichnet, daß** das Strahlen mittels Strahlmitteln in festem Aggregatzustand unmittelbar vor dem Beschichten durch thermisches Spritzen erfolgt.

5. Verfahren nach einem der Ansprüche 1 bis 4, **dadurch gekennzeichnet, daß** durch das Strahlen mittels Strahlmitteln in festem Aggregatzustand eine Kühlung der Substratoberfläche bewirkt wird.

6. Verfahren nach Anspruch 5, **dadurch gekennzeichnet, daß** die Substratoberfläche durch das Strahlen mittels Strahlmitteln auf eine vorgegebene Temperatur abgekühlt wird.

7. Verfahren nach einem der Ansprüche 2 bis 6, **dadurch gekennzeichnet, daß** sublimiertes gasförmiges Kohlendioxid zur Kühlung der Substratoberfläche eingesetzt wird

8. Verfahren nach einem der Ansprüche 1 bis 7, **dadurch gekennzeichnet, daß** durch das Strahlen mittels Strahlmitteln in festem Aggregatzustand eine Reinigung der Substratoberfläche bewirkt wird.

9. Verfahren nach einem der Ansprüche 1 bis 8, **dadurch gekennzeichnet, daß** nach dem Beschichten der Oberfläche des Substrates mit einer Spritzschicht mittels eines thermischen Spritzverfahrens durch Strahlen mittels Strahlmitteln ein Nachverdichten der Spritzschicht erfolgt.

10. Verfahren nach Anspruch 9, **dadurch gekennzeichnet, daß** das Strahlmittel zum Nachverdichten der Spritzschicht Kohlendioxid in festem Aggregatzustand, insbesondere CO₂-Pellets enthält.

11. Verfahren nach einem der Ansprüche 2 bis 10, **dadurch gekennzeichnet, daß** das feste Kohlendioxid eine mittlere Größe von 10 µm bis 10 mm, vorzugsweise von 50 µm bis 5 mm, besonders bevorzugt von 1,5 mm bis 2,5 mm aufweist.

12. Vorrichtung zur Bearbeitung einer Oberfläche eines Substrates im Zusammenhang mit dem Beschichten der Substratoberfläche mit einer Spritzschicht mittels eines thermischen Spritzverfahrens umfassend Mittel zur Vorbehandlung der Substratoberfläche durch Aufrauhen vor dem Beschichten der Substratoberfläche mit der Spritzschicht, wobei die Mittel zur Vorbehandlung eine Strahlanlage mit Beschleunigungsmitteln zur Beschleunigung der Strahlmittel auf die Substratoberfläche enthalten, **dadurch gekennzeichnet, daß** die Vorrichtung Mittel zum Strahlen eines Strahlmittels auf die zu beschichtende Substratoberfläche umfaßt, welches ein oder mehrere mittels Kälte verfestigter Fluide in festem Aggregatzustand enthält, und wobei die Mittel zur Vorbehandlung der Substratoberfläche Teil einer Anlage zum Beschichten der Substratoberfläche mit einer Spritzschicht mittels eines thermischen Spritzverfahrens sind.

13. Vorrichtung nach Anspruch 12, **dadurch gekennzeichnet, daß** die Vorrichtung Mittel zum Strahlen von Kohlendioxid in festem Aggregatzustand als Strahlmittel aufweist.

14. Vorrichtung nach einem der Ansprüche 12 oder 13, **dadurch gekennzeichnet, daß** die Vorrichtung Mittel zum Kühlen, zum Reinigen und/oder zum Nachverdichten der Substratoberfläche aufweist.

15. Vorrichtung nach einem der Ansprüche 12 bis 14, **dadurch gekennzeichnet, daß** die Strahlanlage eine Schleuderradanlage, eine Druckstrahlanlage oder einen Inline-Pelletierer umfaßt.

16. Vorrichtung nach einem der Ansprüche 13 bis 15, **dadurch gekennzeichnet, daß** an die Strahlanlage Hilfsmittel zur Verhinderung eines ungewollt raschen Abziehens des sublimierten gasförmigen Kohlendioxids angekoppelt sind.

## Claims

1. Process for treating a surface of a substrate in connection with the coating of the substrate surface with a sprayed layer by means of a thermal spraying process, the substrate surface being roughened in a pretreatment before the substrate surface is coated with the sprayed layer, **characterized in that** the pretreatment comprises blasting the substrate surface which is to be coated by means of a blasting agent which contains one or more fluids which have been solidified to the solid state of aggregation by means of refrigeration.

2. Process according to Claim 1, **characterized in that** the blasting agent contains carbon dioxide in the solid state of aggregation.

3. Process according to Claim 2, **characterized in that** solid carbon dioxide in the form of CO₂ pellets and/or rasped grains from CO₂ block ice is used.

4. Process according to one of Claims 1 to 3, **characterized in that** the blasting by means of blasting agents in the solid state of aggregation takes place immediately before the coating by thermal spraying.

5. Process according to one of Claims 1 to 4, **characterized in that** the substrate surface is cooled by the blasting by means of blasting agents in the solid state of aggregation.

6. Process according to Claim 5, **characterized in that** the substrate surface is cooled to a predetermined temperature by the blasting by means of blasting agents.

7. Process according to one of Claims 2 to 6, **characterized in that** sublimed gaseous carbon dioxide is used to cool the substrate surface.

8. Process according to one of Claims 1 to 7, **characterized in that** the substrate surface is cleaned by the blasting by means of blasting agents in the solid state of aggregation.

9. Process according to one of Claims 1 to 8, **characterized in that** after the surface of the substrate has been coated with a sprayed layer by means of a thermal spraying process, the sprayed layer is compacted further by means of blasting agents.

10. Process according to Claim 9, **characterized in that** the blasting agent for further compression of the sprayed layer contains carbon dioxide in the solid state of aggregation, in particular CO₂ pellets.

11. Process according to one of Claims 2 to 10, **characterized in that** the solid carbon dioxide has a mean size of 10 µm to 10 mm, preferably of 50 µm to 5 mm, particularly preferably of 1.5 mm to 2.5 mm.

12. Device for treating a surface of a substrate in connection with the coating of the substrate surface with a sprayed layer by means of a thermal spraying process, comprising means for pretreating the substrate surface by roughening prior to the coating of the substrate surface with the sprayed layer, the means for pretreating including a blasting installation with accelerating means for accelerating the blasting agents onto the substrate surface, **characterized in that** the device comprises means for blasting onto the substrate surface which is to be coated a blasting agent which contains one or more fluids which have been solidified to the solid state of aggregation by means of refrigeration, the means for pretreating the substrate surface being part of an installation for coating the substrate surface with a sprayed layer by means of a thermal spraying process.

13. Device according to claim 12, **characterized in that** the device includes means for blasting carbon dioxide in the solid state of aggregation as the blasting agent.

14. Device according to one of Claims 12 or 13, **characterized in that** the device includes means for cooling, cleaning and/or further compressing the substrate surface.

15. Device according to one of Claims 12 to 14, **characterized in that** the blasting installation comprises a centrifugal wheel installation, a pressure jet installation or an in-line pelletizer.

16. Device according to one of Claims 13 to 15, **characterized in that** auxiliary means for preventing undesirably rapid extraction of the sublimed gaseous carbon dioxide are coupled to the blasting installation.

## Revendications

1. Procédé de traitement d'une surface d'un substrat dans le cadre du revêtement de la surface du substrat par une couche de pulvérisation par un procédé de projection thermique, où la surface du substrat est rendue rugueuse par un prétraitement avant le revêtement de la surface du substrat par la couche de pulvérisation, **caractérisé en ce que** le prétraitement comprend un grenaillage de la surface de substrat à revêtir au moyen d'un agent de grenaillage qui contient un ou plusieurs fluides solidifiés par le froid à l'état d'agrégat solide.

2. Procédé selon la revendication 1,
**caractérisé en ce que** l'agent de grenaillage contient du dioxyde de carbone à l'état d'agrégat solide.

3. Procédé selon la revendication 2,
**caractérisé en ce que** le dioxyde de carbone solide est mis en oeuvre sous forme de pastilles de CO₂ et/ou de grains râpés de bloc de glace carbonique.

4. Procédé selon l'une des revendications 1 à 3, **caractérisé en ce que** le grenaillage au moyen d'agents de grenaillage à l'état d'agrégat solide est entrepris immédiatement avant le revêtement par projection thermique.

5. Procédé selon l'une des revendications 1 à 4, **caractérisé en ce que** le grenaillage au moyen d'agents de grenaillage à l'état d'agrégat solide provoque un refroidissement de la surface du substrat.

6. Procédé selon la revendication 5,
**caractérisé en ce que** la surface du substrat est refroidie à une température donnée par le grenaillage au moyen d'agents de grenaillage.

7. Procédé selon l'une des revendications 2 à 6, **caractérisé en ce que** l'on met en oeuvre du dioxyde de carbone gazeux sublimé pour le refroidissement de la surface du substrat.

8. Procédé selon l'une des revendications 1 à 7, **caractérisé en ce que** le grenaillage au moyen d'agents de grenaillage à l'état de grains solides exerce un nettoyage de la surface du substrat.

9. Procédé selon l'une des revendications 1 à 8, **caractérisé en ce qu'**après le revêtement de la surface du substrat par une couche de pulvérisation au moyen d'un procédé de projection thermique par grenaillage au moyen d'agents de grenaillage, il se produit un colmatage de la couche de pulvérisation.

10. Procédé selon la revendication 9,
**caractérisé en ce que** l'agent de grenaillage pour le colmatage de la couche de pulvérisation contient du dioxyde de carbone à l'état de grains solides, en particulier des pastilles de CO₂.

11. Procédé selon l'une des revendications 2 à 10, **caractérisé en ce que** le dioxyde de carbone solide présente une taille moyenne de 10 µm à 10 mm, de préférence de 50 µm à 5 mm, plus préférentiellement de 1,5 mm à 2,5 mm.

12. Dispositif pour le traitement d'une surface d'un substrat dans le cadre du revêtement de la surface du substrat par une couche de pulvérisation par un procédé de projection thermique, comprenant des moyens de prétraitement de la surface du substrat en la rendant rugueuse, avant le revêtement de la surface du substrat par la couche de pulvérisation, où les moyens de prétraitement comprennent une installation de grenaillage avec des moyens d'accélération pour accélérer l'agent de grenaillage sur la surface du substrat, **caractérisé en ce que** le dispositif comprend des moyens de projection d'un agent de grenaillage sur la surface de substrat à revêtir, contenant un ou plusieurs fluides solidifiés par le froid à l'état d'agrégat solide, et où les moyens de prétraitement de la surface du substrat font partie d'une installation de revêtement de la surface de substrat par une couche de pulvérisation par un procédé de projection thermique.

13. Dispositif selon la revendication 12,
**caractérisé en ce que** le dispositif présente des moyens de projection de dioxyde de carbone à l'état d'agrégat solide en tant qu'agent de grenaillage.

14. Dispositif selon l'une des revendications 12 ou 13, **caractérisé en ce que** le dispositif présente des moyens pour refroidir, nettoyer et/ou colmater la surface du substrat.

15. Dispositif selon l'une des revendications 12 à 14, **caractérisé en ce que** l'installation de grenaillage comporte une installation de roue centrifuge, une installation de projection sous pression ou une pastilleuse en ligne.

16. Dispositif selon l'une des revendications 13 à 15, **caractérisé en ce qu'**à l'installation de grenaillage sont couplés des moyens auxiliaires pour empêcher une dissipation trop rapide du dioxyde de carbone gazeux sublimé.
